# EUROPÄISCHE PATENTANMELDUNG

(11) **EP 0 004 637 A1**
(43) Veröffentlichungstag der Anmeldung: **17.10.1979**
(21) Anmeldenummer: 79100931.9
(22) Anmeldetag: 28.03.1979
(51) Int. Cl.: C22B 1/16

(54) **Verfahren zur Umwandlung von Eisen- oder Manganfeinerz zu einem sinterbaren Rohmaterial**

(30) Priorität: 31.03.1978 BR 7802010
(71) Anmelder: Mineraçoes Brasileiras Reunidas S.A. - MBR, 20.005 Rio de Janeiro, RJ (BR)
(72) Erfinder: Schmeling, Udo Frederico Meier, Estado do Rio de Janeiro (BR); Litzinger, Bernardo Christovao, Rio de Janeiro (BR)
(74) Vertreter: Feiler, Lothar, Dr. rer. nat.

(57) **Zusammenfassung**

Beschrieben wird die Herstellung eines letztlich in Stahlschmelzöfen verwendbaren, sinterbaren Rohmaterials geeigneten Größenbereichs aus sonst kaum ausnutzbarem Eisen- oder Manganfeinerz einer Teilchengröße unter 150 Mikron durch Zusatz von Agglomeriermitteln, Pelletisieren der erhaltenen Mischung bis zu einer maximalen Größe von 6 mm und schließlich Aushärten des Gemischs aus Erz und Agglomeriermittel bei Temperaturen unterhalb von 300°C.

## Beschreibung

Die Erfindung betrifft allgemein ein Verfahren zur Behandlung von Erz mit dem Ziel einer Gewinnung von Rohmaterial zur Stahlherstellung. Insbesondere ist die Erfindung mit einem Sinterungsverfahren befaßt.

Derzeit stellt Sintergut in der Welt das Rohmaterials zur Beschickung von Stahlschmelzöfen dar. Sintergut erhält man, wenn bestimmte Mengen Eisenerz und/oder Mangan in bestimmten Mengenverhältnissen mit Koks oder Kohle und sonstigen Zusätzen gemischt, dann der auf die Verbrennung des Kokses oder der Kohle zurückzuführenden hohen Temperaturen ausgesetzt und schließlich durch beginnendes Verschmelzen der Teilchen der erzbildenden festen Anteile agglomeriert werden. Hierbei erreicht man eine merkliche Porosität und mechanische Festigkeit, die für das Beschickungsgut für Stahlschmelzöfen ideal sind.

Der Größenbereich des bei dem Sinterungsverfahrens zu verwendenden Erzes ist jedoch in seinem unteren Bereich auf nahe 20% unter 150 Mikron beschränkt, da anderenfalls die Gefahr besteht, daß sich das Sinterungsverfahren nicht mehr wirtschaftlich durchführen läßt, weil das Feingut den Durchtritt der für die Verbrennung des Kokses oder der Kohle erforderlichen Gase nicht (mehr) zuläßt.

So wird also eine große Zahl von Eisenerz- und/oder Mangangewinnungsunternehmen mit beträchtlichen Halden von Feinerz unter 150 Mikron, das nicht zu Sinterungszwecken verwendet werden kann, konfrontiert.

Ein Teil dieses Feinerzes wird pelletisiert und in Pelletform direkt ohne Sinterung in Stahlschmelzöfen zum Einsatz gebracht. Die Pelletisierung besteht in der Bildung von Erzkügelchen eines Durchmessers von 6 bis 18 mm mit Hilfe von Scheiben, Kegeln oder Pelletisiertrommeln und einer anschließenden Härtung in Spezialöfen bei Temperaturen von durchschnittlich 1300 bis 1400°C.

Diese Maßnahmen sind jedoch kostspielig und erfordern einen höheren Heizmaterial- und Energieverbrauch.

Bei anderen bekannten, in der Praxis weniger gut durchführbaren Pelletisierverfahren erhält man Pellets üblicher Größe (6 bis 18 mm) mit Hilfe von Scheiben-, Kegel- oder Trommelpelletisiervorrichtungen, wobei dem Erz ein zementartiges Bindemittel zugesetzt wird und die Härtung mit Hilfe des zementartigen Bindemittels bei niedrigeren Temperaturen erfolgt. Auch diese Pellets sollen Hochöfen direkt zugespeist werden.

Es besteht jedoch ein erheblicher Bedarf nach einem Verfahren, das die Ausnutzung von Feinerz eines Größenbereiches unter 150 Mikron bei geringeren Kosten, als sie übliche Pelletisierverfahren erfordern, gestattet.

Das erfindungsgemäße Verfahren ermöglicht nun die Umwandlung bzw. Überführung von Eisen- oder Manganfeinerz zu einem bzw. in ein zur Sinterung geeignete(s)n Rohmaterial durch Agglomeration des Feinerzes zu kleinen Teilchen mit Hilfe spezieller Agglomeriermittel. Das erfindungsgemäße Verfahren ist praktisch durchführbar und erfordert geringere Kosten, indem es die Gewinnung eines sinterbaren Rohmaterials aus Feinerz, das sonst nur bei üblichen Pelletisierverfahren zum Einsatz gelangen kann, gestattet.

Die Fortschrittlichkeit des erfindungsgemäßen Verfahrens beruht insbesondere darauf, daß man - ausgehend von einem Eisen-oder Manganerz einer Größe unter 150 Mikron - ein zur wirtschaftlichen Gewinnung von Sintergut verwendbares Erz eines geeigneten Größenbereichs erhält, das gleichzeitig ohne Zerfall seiner Handhabung und dem Transport widersteht.

Erfindungsgemäß wird das Eisenerz oder Mangan, das nahezu in seiner Gesamtheit in einem Teilchengrößenbereich unter 150 Mikron liegt und eine Feuchtigkeit unter 15% aufweist, in üblichen Mischanlagen mit unter Berücksichtigung der jeweiligen Erzeigenschaften wechselnden Mengen an Agglomeriermitteln, z.B. Kalkstein, Zement, Bentonit, Calciumchlorid, Natriumsilicat, Natriumfluorsilicat oder Zuckerrohrmelasse, gemischt. Das mit dem Agglomeriermittel vermischte Erz wird dann mittels eines Förderbandes oder von Rutschen einer Scheiben-, Trommel- oder Kegelpelletisiervorrichtung zugeführt. Aus dieser Pelletisiervorrichtung werden die während des Pelletisiervorgangs gebildeten Kügelchen wieder ausgetragen, bevor sie einen maximalen Durchmesser von 6 mm erreichen. Die auf diese Weise gebildeten Mikropellets werden dann in Silos oder auf Kippen überführt. Dort erfolgt dann mehrere Tage lang die Härtung der Agglomeriermittel bei Temperaturen unterhalb von 300°C und gesteuerter Feuchtigkeit, bis eine ausreichende Transportbeständigkeit erreicht ist.

Die Härtung läßt sich dadurch beschleunigen, daß man um die Mikropellets eine C0₂-Atmosphäre vorsieht.

Nach beendeter Härtung lassen sich die gehärteten Mikropellets in üblichen Erzgewinnungs- und Transportanlagen, wie sie für Erz eines äquivalenten Größenbereichs üblich sind, handhaben. Zusammen mit dem Erz oder getrennt liefern die Mikropellets, sofern sie sinterbar sind, ein Sintergut, das Stahlschmelzöfen zugeführt werden kann.

Das folgende Beispiel soll die Erfindung näher veranschaulichen.

### Beispiel

Eisenerz, von dem 90% eine Teilchengröße unter 150 Mikron aufweisen und dessen Feuchtigkeit etwa 8% beträgt, wird mittels eines Vibrationsförderers aus einem Vorratssilo 2 einem mit einer Waage 3 versehenen Förderband 4 zugeführt. Die Waage 3 steuert ferner eine Zufuhrvorrichtung 5 von einem mit gelöschtem Kalk gefüllten kleineren Silo 6 derart, daß dem Erz etwa 5 Gew.-% Kalk zugeführt werden. Das Erz und der Kalk laufen nun (gemeinsam) durch einen üblichen Bandmischer 7 und werden dann zu einer Pelletisierscheibe 8 transportiert. Auf der Pelletisierscheibe 8 wird mittels einer Pumpe 9 und eines Ventils 10 über eine nicht-dargestellte Sprühanlage Zuckerrohrmelasse 11 in einer Menge von etwa 3 Gew.-% des Erzes zugesetzt. Die Pelletisierscheibe 8 ist derart ausgelegt, daß die beim Pelletisiervorgang gebildeten kleinen Kügelchen oder Pellets vor Erreichen einer maximalen Größe von 6 mm auf ein Förderband 12, das sie auf Halde 13 in geschlossener und an C0₂-reicher Umgebung fördert, ausgetragen werden. Auf Halde härten die Mikropellets innerhalb von 10 Tagen aus. Danach können sie in üblichen Anlagen gehandhabt und einer Sinteranlage zu ihrer Umwandlung zu Sintergut zugeführt werden.

## Patentansprüche

Verfahren zur Umwandlung von Eisen- oder Manganfeinerz zu einem sinterbaren Rohmaterial, bei welchem man ein zur Sinterung normalerweise zu feines Feinerz einer Teilchengröße unter 150 Mikron durch Agglomerieren und Aushärten bei Temperaturen unterhalb von 300°C in ein Material eines zur Sinterung geeigneten Größenbereichs überführt, dadurch gekennzeichnet, daß man eine Mischung aus Eisen- oder Manganfeinerz und bestimmten Zusätzen, nämlich Kalk, Zement, Bentonit, Calciumchlorid, Natriumsilicat oder Natriumfluorsilicat,und Zuckerrohrmelasse, in auf das jeweilige Erz abgestimmten wechselnden Mengenverhältnissen in einer üblichen Pelletisiervorrichtung in bei Temperaturen unterhalb von 300°C aushärtbare Pellets einer Größe unter 6 mm überführt.
